# EUROPÄISCHE PATENTSCHRIFT

(11) **EP 1 996 333 B1**
(45) Veröffentlichungstag und Bekanntmachung des Hinweises auf die Patenterteilung: **17.04.2013**
(21) Anmeldenummer: 07722940.9
(22) Anmeldetag: 26.02.2007
(51) Int. Cl.: B03D 1/01

(54) **FLOTATIONSREAGENZ FÜR SILIKATE**
FLOTATION REAGENT FOR SILICATES
REACTIF DE FLOTTATION POUR SILICATES

(30) Priorität: 09.03.2006 DE 102006010939
(43) Veröffentlichungstag der Anmeldung: 03.12.2008
(73) Patentinhaber: Clariant Finance (BVI) Limited, Road Town, Tortola (VG)
(72) Erfinder: PEDAIN, Klaus-Ulrich, 63128 Dietzenbach-Steinberg (DE); RAU, Tobias, 44267 Dortmund (DE)
(74) Vertreter: Mikulecky, Klaus
(86) Internationale Anmeldenummer: PCT/EP2007/001628
(87) Internationale Veröffentlichungsnummer: WO 2007/101575

(56) Entgegenhaltungen:
- EP-A- 0 310 720
- FR-A- 1 469 430
- US-A- 2 389 763
- US-A- 4 278 533
- US-A- 4 304 690
- US-A- 4 325 821
- US-A- 5 182 039
- US-B1- 6 617 303

## Beschreibung

Die vorliegende Erfindung betrifft die Verwendung von Sammlern in der flotativen Aufbereitung von silikathaltigen Mineralen und Erzen, insbesondere Eisenerz mit Hilfe von Fettalkyletheralkylaminalkoxylat.

Viele natürlich vorkommende Erze und Mineralien enthalten Silikat als unerwünschtes Begleitmineral. Hierzu zählen neben Eisenerz Calcit, Phosphaterz und Feldspat. Insbesondere beim Eisenerz mindert der Silikatgehalt die Qualität des Eisenerzes und stört bei der Eisenherstellung. Um hochqualitatives Eisenerz zu gewinnen, ist es von Interesse, den Silikatgehalt des Eisenerzes auf unter 2 % zu senken. üblicherweise wird das Eisenerz neben der magnetischen Separierung durch inverse Flotation vom Silikat getrennt. Hierzu wird das aufgemahlene Eisenerz in einer Flotationszelle mit Wasser und Flotationsreagenzien zusammengebracht, wobei das Silikat durch den Einsatz eines Sammlers mit dem Schaum ausgetragen wird, während das Eisenerz zurück in der so genannten Trübe verbleibt.

Als Silikatsammler werden beispielsweise Fettamine, Alkyletheramine und Alkyletherdiamine eingesetzt. Diese sind unter dem Handelsnamen Flotigam^{®} bekannt.

Alkyletheramine und Alkyletherdiamine werden zumeist in deren teilneutralisierten Formen als Teilacetate eingesetzt wie in US-4 319 987 beschrieben. Grund hierfür ist die bessere Löslichkeit der teilneutralisierten Aminfunktionen.

US-6 076 682 beschreibt die kombinierte Verwendung von Alkylethermonoamin mit Alkyletherdiamin zur Silikatflotation aus Eisenerz.

In WO 00/62937 wird die Verwendung quatemärer Amine zur Flotation von Eisenerz offenbart.

In WO-93/06935 wird die synergistische Wirkung von Etheraminen und anionischen Sammlern zur Eisenerzflotation beschrieben.

Die Silikatflotation, u.a. aus Eisenerz, unter Zuhilfenahme von Alkyloxyalkanaminen wird in US-5 540 337 beschrieben.

Die im Stand der Technik beschriebenen Sammler für die Silikatflotation zeigen jedoch unzureichende Selektivität und Ausbeute. Aufgabe vorliegender Erfindung war es daher, einen verbesserten Sammler für die Silikatflotation bereitzustellen.

Überraschenderweise wurde gefunden, dass die Verwendung von Fettalkyletheralkylaminalkoxylaten zu einer deutlichen Verbesserung der Silikatflotation aus Eisenerz gegenüber den bekannten Flotationsreagenzien führt.

Gegenstand der Erfindung ist somit die Verwendung einer Verbindung der Formel (I)

R¹-O-R²-NH₍₂₋ₘ₎(R³)ₙ-H]ₘ (I)

worin R¹ einer Kohlenwasserstoffgruppe mit 1 - 40 Kohlenstoffatomen, R² einer aliphatischen Kohlenwasserstoffgruppe mit 2 - 4 Kohlenstoffatomen sowie R³ einer Alkoxygruppe entsprechen, n eine Zahl zwischen 1 und 50 sowie m 1 oder 2 sind, als Flotationsreagenz in der Silikatflotation.

Der erfindungsgemäße Sammler kann alleine oder in Kombination mit anderen stickstoffhaltigen Verbindungen für die Flotation von Silikat, insbesondere aus Eisenerz oder Calcit verwendet werden. Bevorzugte stickstoffhaltige Verbindungen sind Alkyletheramine, Alkyletherdiamine, Alkylamine oder quaternäre Ammoniumsalze.

Ein weiterer Gegenstand der Erfindung ist ein Verfahren zur Flotation von silikathaltigem Mineral, indem man das erfindungsgemäße Flotationsreagenz mit dem silikathaltigen Mineral in Kontakt bringt.

Ein weiterer Gegenstand der Erfindung ist eine Zusammensetzung, enthaltend 1 bis 99 Gew.-% eines Sammlers für die Silikatflotation, welcher ein Alkyletheramin, Alkyletherdiamin, Alkylamin oder quaternäres Ammoniumsalz ist, sowie 1 bis 99 Gew.-% einer Verbindung der Formel I.

Das Verhältnis von Alkyletheramin, Alkyletherdiamin, Alkylamin oder quatemärem Ammoniumsalz zur Verbindung der Formel I liegt vorzugsweise zwischen 98:2 und 75:25.

In einer bevorzugten Ausführungsform steht R¹ für eine aliphatische Kohlenwasserstoffgruppe. Weiterhin bevorzugt ist, dass R¹ 4 bis 22, insbesondere 6 bis 20, und speziell 8 bis 14 Kohlenstoffatome umfasst. Besonders bevorzugt sind
2-Ethylhexyl-, Isononan-, Isodekan- und lsotridekanreste.

In einer weiteren bevorzugten Ausführungsform steht R² für eine C₂H₄- oder eine C₃H₆-Gruppe.

In einer weiteren bevorzugten Ausführungsform steht R³ für eine C₂-C₄-Alkoxygruppe, insbesondere für eine Ethoxy- oder Propoxygruppe. R³ kann auch für eine gemischte Alkoxygruppe stehen.

In einer weiteren bevorzugten Ausführungsform steht n für eine Zahl zwischen 2 und 40.

In einer weiteren bevorzugten Ausführungsform steht m für 2.

Eine besonders bevorzugte Ausführungsform der Erfindung ist eine Verbindung der Formel 1, worin R¹ ein Isotridekanrest, R² C₃H₆, R³ C₂H₄-O, n 2 bis 10 und m gleich 2 ist.

Bei den Sammlern für die Silikatflotation, welche ein Alkyletheramin, Alkyletherdiamin, Alkylamin oder quaternäres Ammoniumsalz sind, und die mit einer Verbindung der Formel I zusammen verwendet werden können, handelt es sich vorzugsweise um eine oder mehrere der Verbindungen der Formeln (II) bis (V).

Diese Verbindungen sind

R⁴-O-R⁵-NH₂ (II)

worin R⁴ einer Kohlenwasserstoffgruppe mit 1 - 40, vorzugsweise 8 bis 32 Kohlenstoffatomen und R⁵ einer aliphatischen Kohlenwasserstoffgruppe mit 2 - 4 Kohlenstoffatomen entsprechen;

R⁶-O-R⁷-NH-R⁸-NH₂ (III)

worin R⁶ einer Kohlenwasserstoffgruppe mit 1 - 40, vorzugsweise 8 bis 32 Kohlenstoffatomen, R⁷ und R⁸ einer oder verschiedenen aliphatischen Kohlenwasserstoffgruppe mit 2 - 4 Kohlenstoffatomen entsprechen;

(R⁹R¹⁰NR¹¹R¹²)⁺ A⁻ (IV)

worin R⁹, R¹⁰, R¹¹ und R¹² einer oder verschiedenen Kohlenwasserstoffgruppen mit 1 - 22 Kohlenstoffatomen und A⁻ einem geeigneten Anion entsprechen;

R¹³-NH₂ (V)

worin R¹³ einer Kohlenwasserstoffgruppe mit 1 - 40, vorzugsweise 8 bis 32 Kohlenstoffatomen entspricht.

Die Verwendung des erfindungsgemäßen Flotationsreagenzes kann auch in Kombination mit Schäumem und Drückern, wie sie aus dem Stand der Technik bekannt sind, erfolgen. Um zu vermeiden; dass bei der Silikatflotation Eisenerz mit ausgetragen wird, werden vorzugsweise hydrophile Polysaccharide, wie beispielsweise modifizierte Stärke, Carboxymethylcellulose, oder Gummi Arabicum in Dosierungen von 10 bis 1000 g/t als Drücker zugegeben.

Die Silikatflotation wird vorzugsweise bei einem pH von 7 -12, insbesondere 8 - 11 durchgeführt, welcher beispielsweise mit Natriumhydroxid eingestellt wird.

### Beispiele

Die folgende Tabelle stellt die flotativen Ergebnisse des erfindungsgemäßen Sammlers im Vergleich zum Standardreagenz dar. Es sind Flotationsversuche an einem silikathaltigen Eisenerz durchgeführt worden.

Als Standardreagenz (Vergleichsbeispiele 1 (V) bis 3(V)) wurde ein C₁₀-Alkyloxypropylamin, welches einer Verbindung der Formel (II) entspricht, wobei R⁴ für eine Decylgruppe und R⁵ für eine Pröpylgruppe stehen, verwendet. Der erfindungsgemäße Sammler B (Beispiele 4 bis 7) entspricht dem erfindungsgemäßen Reagenz der Formel (I), worin R¹ C₁₃-Alkyl, R² Propyl und R³ Ethoxy, sowie m gleich 2 und n gleich 5 ist. Die Beispiele 8 bis 10 stellen den mit der gleichzeitigen Verwendung von erfindungsgemäßem Sammler und Sammler des Standes der Technik verbundenen synergistischen Effekt dar, wobei Sammler C eine Mischung aus 10 % Sammler B und 90 % des Standardsammlers A entspricht. Der Gehalt des Roherzes lag bei 65,7 % Fe.

**Tabelle 1: Wirksamkeit des erfindungsgemäßen Sammlers B im Vergleich zum Standardsammler A**

| Beispiel | Sammler | Dosierung in g/t | Ausbringen Fe in % | Gehalt Fe in % |
|---|---|---|---|---|
| 1 (V) | A | 50 | 83,8 | 68,2 |
| 2 (V) | A | 70 | 80,8 | 68,7 |
| 3 (V) | A | 110 | 67,2 | 69,3 |
| 4 | B | 50 | 89,6 | 67,6 |
| 5 | B | 70 | 82,6 | 68,3 |
| 6 | B | 90 | 76,2 | 68,9 |
| 7 | B | 110 | 69,4 | 69,2 |
| 8 | C | 60 | 88,0 | 68,4 |
| 9 | C | 90 | 80,6 | 68,9 |
| 10 | C | 120 | 83,9 | 68,6 |

Die Ergebnisse zeigen ein durchgängig gesteigertes prozentuales Ausbringen bei einem etwa gleich bleibenden Fe-Gehalt durch das erfindungsgemäße Flotationsreagenz B gegenüber dem Standardsammler A. Auch die Mischung C, bestehend aus 10 % des erfindungsgemäßen Sammlers B und 90 % des Standardsammlers A, zeigt ein deutlich gesteigertes Ausbringen gegenüber dem Standardsammler A.

Das erfindungsgemäße Flotationsreagenz ist in einem weiten pH Bereich anwendbar beispielsweise 7 bis 12, vorzugsweise 8 bis 11 und wird der wässrigen Trübe in einer Konzentration zwischen vorzugsweise 0,001 und 1,0 kg/Tonne Rohmineral zugesetzt.

Mit dem erfindungsgemäßen Flotationsreagenz wird gegenüber den Sammlem des Standes der Technik eine signifikante Verbesserung von Ausbringen und Selektivität erreicht. Die Beispiele 1 bis 10 zeigen, dass das Fe-Ausbringen deutlich höher ist als mit dem entsprechenden Standardreagenz.

## Patentansprüche

1. Verwendung einer Verbindung der Formel (I)
R¹-O-R²-NH₍₂₋ₘ₎(R³)ₙ-H]ₘ (I)
worin R¹ einer Kohlenwasserstoffgruppe mit 6 - 40 Kohlenstoffatomen, R² einer aliphatischen Kohlenwasserstoffgruppe mit 2 - 4 Kohlenstoffatomen sowie R³ einer Alkoxygruppe entsprechen, n eine Zahl zwischen 1 und 50 sowie m 1 oder 2 sind, als Flotationsreagenz in der Silikatflotation.

2. Verwendung nach Anspruch 1, wobei R¹ ein aliphatischer Kohlenwasserstoffrest mit 8 bis 14 Kohlenstoffatomen ist.

3. Verwendung nach Anspruch 1 und/oder 2, wobei R¹ ein 2-Ethylhexan-, Isononan-, Isodekan- oder Isotridekanrest ist.

4. Verwendung gemäß einem oder mehreren der Ansprüche 1 bis 3, worin R¹ ein Isotridekanrest, R² C₃H₆, R³ C₂H₄-O, n 2 bis 10 und m gleich 2 ist.

5. Verwendung gemäß einem oder mehreren der Ansprüche 1 bis 4 zur Flotation von Silikat aus Eisenerz in Kombination mit einem anderen stickstoffhaltigen Silikatsammler bei einem pH von 7-12, worin der weitere Sammler ausgewählt ist aus der Gruppe der Alkyletheramine, Alkyletherdiamine, Alkylamine oder quaternären Ammoniumsalzen.

6. Verwendung gemäß einem oder mehreren der Ansprüche 1 bis 5 zur Anreicherung von Eisenerz.

7. Verwendung gemäß einem oder mehreren der Ansprüche 1 bis 5 bei der Flotation von Silikat aus Eisenerz, Calcit, Phosphaterz und Feldspat.

8. Verwendung gemäß einem oder mehreren der Ansprüche 1 bis 5 bei der Flotation von Silikat, wobei das Erz zwischen 0 und 90 % Silikat enthält.

9. Verwendung des Flotationsreagenzes gemäß einem oder mehreren der Ansprüche 1 bis 5 in Kombination mit Schäumern und Drückern.

10. Verwendung des Flotationsreagenzes gemäß einem oder mehreren der Ansprüche 1 bis 5 in einem pH-Bereich von 7 bis 12.

11. Verwendung des Flotationsreagenzes gemäß einem oder mehreren der Ansprüche 1 bis 5 in Mengen von 0,001 bis 1,0 kg pro Tonne Roherz.

12. Zusammensetzung, enthaltend 1 bis 99 Gew.-% eines Sammlers für die Silikatflotation, welcher ein Alkyletheramin der Formel
R⁴-O-R⁵-NH₂ (II)
ist, worin R⁴ einer Kohlenwasserstoffgruppe mit 1 - 40, vorzugsweise 8 bis 32 Kohlenstoffatomen und R⁵ einer aliphatischen Kohlenwasserstoffgruppe mit 2 - 4 Kohlenstoffatomen entsprechen, oder welcher ein Alkyletherdiamin, Alkylamin oder quaternäres Ammoniumsalz ist, sowie 1 bis 99 Gew.-% einer Verbindung der Formel I.

## Claims

1. The use of a compound of the formula (I)
R¹-O-R²-NH₍₂₋ₘ₎-[(R³)ₙ-H]ₘ (I)
where R¹ is a hydrocarbon group having 6-40 carbon atoms, R² is an aliphatic hydrocarbon group having 2-4 carbon atoms, and also R³ is an alkoxy group, n is a number between 1 and 50, and also m is 1 or 2, as flotation reagent in silicate flotation.

2. The use as claimed in claim 1, wherein R¹ is an aliphatic hydrocarbon radical having 8 to 14 carbon atoms.

3. The use as claimed in claim 1 and/or 2, wherein R¹ is a 2-ethylhexane, isononane, isodecane or isotridecane radical.

4. The use as claimed in one or more of claims 1 to 3, where R¹ is an isotridecane radical, R² is C₃H₆, R³ is C₂H₄-O, n is 2 to 10 and m is 2.

5. The use as claimed in one or more of claims 1 to 4 for the flotation of silicate from iron ore in combination with one other nitrogenous silicate collector at a pH of 7-12, where the further collector is selected from the group of alkyl ether amines, alkyl ether diamines, alkylamines or quaternary ammonium salts.

6. The use as claimed in one or more of claims 1 to 5 for the enrichment of iron ore.

7. The use as claimed in one or more of claims 1 to 5 in the flotation of silicate from iron ore, calcite, phosphate ore and feldspar.

8. The use as claimed in one or more of claims 1 to 5 in the flotation of silicate, wherein the ore contains between 0 and 90% silicate.

9. The use of a flotation reagent as claimed in one or more of claims 1 to 5 in combination with frothers and depressants.

10. The use of a flotation reagent as claimed in one or more of claims 1 to 5 in a pH range of 7 to 12.

11. The use of a flotation reagent as claimed in one or more of claims 1 to 5 in amounts of 0.001 to 1.0 kg per ton of crude ore.

12. A composition containing 1 to 99% by weight of a collector for silicate flotation, which collector is an alkyl ether amine, of the formula
R⁴-O-R⁵-NH₂ (II)
where R⁴ is a hydrocarbon group having 1-40, preferably 8 to 32, carbon atoms and R⁵ is an aliphatic hydrocarbon group having 2-4 carbon atoms, or which collector is an alkyl ether diamine, alkylamine or quaternary ammonium salt, and also 1 to 99% by weight of a compound of the formula I.

## Revendications

1. Utilisation d'un composé de formule (I)
R¹-O-R²-NH₍₂₋ₘ₎-[(R³)ₙ-H]ₘ (I)
dans laquelle R¹ correspond à un groupe hydrocarboné ayant 6 - 40 atomes de carbone, R² à un groupe hydrocarboné aliphatique ayant 2 - 4 atomes de carbone et R³ à un groupe alcoxy, n est un nombre compris entre 1 et 50 et m est 1 ou 2, en tant que réactif de flottation dans la flottation de silicate.

2. Utilisation selon la revendication 1, dans laquelle R¹ est un radical hydrocarboné aliphatique ayant de 8 à 14 atomes de carbone.

3. Utilisation selon la revendication 1 et/ou la revendication 2, dans laquelle R¹ est un radical 2-éthylhexane, isononane, isodécane ou isotridécane.

4. Utilisation selon une ou plusieurs des revendications 1 à 3, dans laquelle R¹ est un radical isotridécane, R² est C₃H₆, R³ est C₂H₄-O, n vaut de 2 à 10 et m est égal à 2.

5. Utilisation selon une ou plusieurs des revendications 1 à 4, pour la flottation de silicate à partir de minerai de fer en association avec un autre collecteur azoté de silicate, à un pH de 7-12, dans laquelle l'autre collecteur est choisi dans le groupe constitué par des alkylétheramines, alkylétherdiamines, alkylamines ou sels d'ammonium quaternaire.

6. Utilisation selon une ou plusieurs des revendications 1 à 5, pour l'enrichissement de minerai de fer.

7. Utilisation selon une ou plusieurs des revendications 1 à 5, dans la flottation de silicate à partir de minerai de fer, calcite, minerai de phosphate et feldspath.

8. Utilisation selon une ou plusieurs des revendications 1 à 5, dans la flottation de silicate, le minerai contenant entre 0 et 90 % de silicate.

9. Utilisation du réactif de flottation selon une ou plusieurs des revendications 1 à 5, en association avec des moussants et des déprimants.

10. Utilisation du réactif de flottation selon une ou plusieurs des revendications 1 à 5, dans un intervalle de pH de 7 à 12.

11. Utilisation du réactif de flottation selon une ou plusieurs des revendications 1 à 5, en quantités de 0,001 à 1,0 kg par tonne de minerai de fer.

12. Composition, contenant 1 à 99 % en poids d'un collecteur pour la flottation de silicate, qui est une alkylétheramine de formule
R⁴-O-R⁵-NH₂ (II)
dans laquelle R⁴ correspond à un groupe hydrocarboné ayant 1 - 40, de préférence 8 à 32 atomes de carbone et R⁵ à un groupe hydrocarboné aliphatique ayant 2 - 4 atomes de carbone, ou qui est une alkylétherdiamine, une alkylamine ou un sel d'ammonium quaternaire, ainsi que 1 à 99 % en poids d'un composé de formule I.
